# EUROPÄISCHE PATENTSCHRIFT

(11) **EP 0 672 540 B1**
(45) Veröffentlichungstag und Bekanntmachung des Hinweises auf die Patenterteilung: **06.08.1997**
(21) Anmeldenummer: 95103166.5
(22) Anmeldetag: 06.03.1995
(51) Int. Cl.: B41M 5/136, B41M 5/165, B41M 5/145

(54) **Druckempfindliches Aufzeichnungsmaterial, das natürliche Öle und/oder Derivate davon enthält**
Pressure-sensitive recording material containing natural oils and/or their derivatives
Matériau d'enregistrement sensible à la préssion contenant des huiles naturelles ou leur dérivés

(30) Priorität: 18.03.1994 DE 4409265
(43) Veröffentlichungstag der Anmeldung: 20.09.1995
(73) Patentinhaber: BAYER AG, 51368 Leverkusen (DE)
(72) Erfinder: Berneth, Horst, Dr., D-51373 Leverkusen (DE); Klug, Günther, Dr., D-40789 Monheim (DE); Weisser, Jürgen, Dr., D-41542 Dormagen (DE)

(56) Entgegenhaltungen:
- EP-A- 0 316 277
- EP-A- 0 573 210
- DE-A- 4 010 641

## Beschreibung

Die vorliegende Erfindung betrifft ein druckempfindliches Aufzeichnungsmaterial, das in mikroverkapselter Form Farbgeber enthält, wobei das Lösungsmittel für die Farbgeber natürliche Öle und/oder Derivate davon enthält.

Druckempfindliches Aufzeichnungsmaterial besteht beispielsweise aus mindestens einem Paar von (Papier-)Blättern, die einen Farbbildner oder eine Farbbildnermischung, gelöst oder dispergiert in einem nicht-flüchtigen organischen Lösungsmittel, und einen Entwickler enthalten. Um eine frühzeitige Aktivierung der in dem druckempfindlichen Aufzeichnungsmaterial vorhandenen Farbbildner zu verhindern, ist es bevorzugt, diese in Mikrokapseln einzuschließen, die dann erst bei der Anwendung von Druck durch ein Schreib- oder Zeichengerät aufbrechen.

Beispielsweise kann solches druckempfindliche Aufzeichnungsmaterial aus zwei Papierblättern bestehen, wobei das obere Blatt beispielsweise als CB-Papier (Coated Back) ausgebildet ist, das auf seiner Unterseite mit Mikrokapseln beschichtet ist, die den Farbbildner und ein organisches Lösungsmittel enthalten. Das untere Blatt ist dann als CF-Papier (Coated Front) ausgebildet, dessen Oberseite mit dem Entwickler beschichtet ist.

In einer anderen Ausführung von druckempfindlichem Aufzeichnungsmaterial, dem sogenannten SC-Papier (Self Contained), werden Mikrokapseln, die Farbgeber und Lösungsmittel enthalten und Entwickler auf der Oberseite eines Blattes gemeinsam aufgetragen und mit einem unbeschichteten Papierblatt abgedeckt.

In beiden Fällen tritt durch mechanischen Druck auf die Oberfläche aus den dabei zerstörten Kapseln Farbbildnerlösung aus und ergibt im Kontakt mit dem Entwickler eine bildmäßige farbige Markierung.

Als Kapselmaterial eignet sich z.B. Gelatine/Gummi arabicum, Polyamide, Polyurethane, Polyharnstoffe, Polysulfonamide, Polyester, Polycarbonate, Polysulfonate, Polyacrylate und Phenol-, Melamin- und Harnstoff-Formaldehydkondensate wie sie beispielsweise in M. Gutcho, Capsule Technology and Microencapsulation, Noyes Data Co. 1972; G. Baster, Microencapsulation, Processes and Applications, Herausgeber J.E. Vandegaar, und in den DE-A 2 237 545 und 2 119 933 beschrieben sind. Besonders vorteilhaft sind Mikrokapseln, deren Hüllen aus Polyadditionsprodukten aus Polyisocyanaten und Polyaminen bestehen. Polyisocyanate, Polyamine, Lösungsmittel und geeignete Herstellungsverfahren für die zuletzt genannten Mikrokapseln sind beispielsweise in DE-A 3 203 059 beschrieben.

Als Entwickler kommen beispielsweise Tone, sauer modifizierte Tone, Oxide und saure Salze in Frage, sowie monomere, harzartige und polymere Phenole, Carbonsäuren oder Metallsalze von Carbonsäuren.

3,1-Benzoxazine sind als Farbbildner z.B. aus DE-A 3 500 361, DE-A 3 622 262 und EP-A 316 277 bekannt. Mischungen von 3,1-Benzoxazinen mit Farbbildnern aus den Reihen der Fluorane und Diindolyllactone sind z.B. bekannt aus DE-A 3 841 668 und DE-A 4 010 641.

Als Lösungsmittel für die Farbbildner in Mikrokapseln werden üblicherweise aromatische Kohlenwasserstoffe, alkylierte aromatische Kohlenwasserstoffe, Ester und aliphatische Chlorkohlenwasserstoffe eingesetzt, z.B. partiell hydriertes Terphenyl, alkylierte Naphthaline und Biphenyle, Dibutylphthalat und teilchlorierte Paraffine. Diese Lösungsmittel können untereinander und gegebenenfalls auch mit anderen Lösungsmitteln gemischt werden.

Da beim Arbeiten mit druckempfindlichen Aufzeichnungsmaterialien ein Hautkontakt mit den Inhaltsstoffen der Mikrokapsel nicht vollständig vermieden werden kann, besteht ein Bedarf, das Lösungsmittel ganz oder teilweise durch natürliche Produkte zu ersetzen. Natürliche Öle sind hierfür eine denkbare Problemlösung.

Solche Öle sind in der EP-A 262 569 als Lösungsmittel für mikroverkapselte Farbbildner beschrieben worden. Als Farbbildner werden dort jedoch ausschließlich Carbinolbasen und Carbinolether von Triphenylmethanfarbstoffen eingesetzt. Derartige Farbbildner zeigen aber anwendungstechnische Eigenschaften, die nicht voll befriedigen.

Spezielle natürliche Öle mit einem Schmelzpunkt von 20 bis 25°C als Lösungsmittel für Farbbildner sind in der EP-A-573 210 genannt. Als Farbbildner werden dort Phthalide, Fluorane, Spiropyrane und ein spezielles 3,1-Benzoxazin in Betracht gezogen. Wie den Beispielen dieser EP-A zu entnehmen ist, werden gute Ergebnisse nur erhalten, wenn der Farbbildner aus einer Mischung aus 4 bis 5 einzelnen Komponenten aus den Reihen blauer Phthalide (CVL, grüner und schwarzer Fluorane, roter Bis-indolylphthalide und gegebenenfalls einem schwarzen 3,1-Benzoxazin) besteht.

Farbbildner mit guten anwendungstechnischen Eigenschaften sind 3,1-Benzoxazine, Fluorane und Diindolyllactone. Hierbei handelt es sich aber um Verbindungen mit ausgeprägt polaren Strukturelementen. Es war deshalb zu erwarten, daß sich diese Farbbildner im Gegensatz zu den fast unpolaren Triphenylmethan-Carbinolbasen und -ethern nur unzureichend in natürlichen Ölen lösen.

Da Viel-Komponenten-Mischungen von polaren Farbbildnern bessere Löslichkeit und eine geringere Kristallisationsneigung als einzelne polare Farbbildner aufweisen, werden gemäß der EP-A-573 210 solche 4-Komponenten-Mischungen von polaren Farbbildnern eingesetzt, um hinsichtlich Löslichkeit und Kristallisationsneigung günstige Verhältnisse zu schaffen. Sonstige anwendungstechnische Eigenschaften, z.B. die erzielbaren Farbtiefen, Lichtechtheiten und neutralen Nuancen, erfordern keine solche 4-Komponenten-Mischungen, denn z.B. ist aus DE-A-3 500 361, DE-A-3 622 262, EP-A-316 277, DE-A-3 841 668 und DE-A-4 010 641 bekannt, daß einzelne 3,1-Benzoxazin-Farbbildner oder Mischungen davon mit Fluoranen und/oder Phthaliden mit Gehalten an einem einzelnen 3,1-Benzoxazin über 50 Gew.-% in Kombination mit üblichen Lösungsmitteln gute anwendungstechnische Eigenschaften aufweisen.

Es wurde nun druckempfindliches Aufzeichnungsmaterial gefunden, das in mikroverkapselter Form und in einem Lösungsmittel gelöst als Farbgeber mindestens ein 3.1-Benzoxazin der Formel (I) enthält in der
- A: einen Rest der Formeln (II) oder (III) und
- B: einen Rest der Formeln (III) oder (IV) bedeutet
- X¹: Wasserstoff, Halogen, Nitro, Cyano, C₁-C₄-Alkyl, OR⁸ oder NR⁹R¹⁰ bedeutet,
- X²: Wasserstoff, Halogen, C₁-C₄-Alkyl oder OR⁸ bedeutet,
- R¹ bis R³: unabhängig voneinander jeweils Wasserstoff, Halogen, C₁-C₄-Alkyl oder OR⁸ bedeuten und
- R⁴ bis R¹⁰: unabhängig voneinander jeweils C₁-C₈-Alkyl, Cyclohexyl, Benzyl oder Phenyl bedeuten, wobei die Gruppen
- NR⁶R⁷ und NR⁹R¹⁰: unabhängig voneinander jeweils auch Pyrrolidino, Piperidino
oder Morpholino bedeuten können,
mit der Maßgabe, daß nicht gleichzeitig
- A: für einen Rest der Formel (II),
- B: für einen Rest der Formel (IV),
- X¹: für Dimethylamino,
- X²: für Methoxy,
- R³: für Wasserstoff,
- R⁶ und R⁷: für Ethyl und
einer der Reste R¹ und R² für Methyl und der andere für Wasserstoff stehen,
das dadurch gekennzeichnet ist, daß das Lösungsmittel aus einem oder mehreren natürlichen Ölen und/oder einem oder mehreren Estern der natürlichen Ölen zugrunde liegenden Fettsäuren besteht oder es solche Öle und/oder Ester enthält.

Überraschenderweise hat sich gezeigt, daß 3,1-Benzoxazine alleine und auch deren Mischungen mit Fluoranen und/oder Diindolyllactonen gut in natürlichen Ölen löslich sind und beständige Lösungen bilden, die mikroverkapselt werden können. Die damit hergestellten druckempfindlichen Aufzeichnungsmaterialien lassen sich in üblicher Weise verwenden und ergeben farbstarke lichtechte Kopien.

Im Vergleich zur Verwendung herkömmlicher Lösungsmittel erhält man mit erfindungsgemäßen Aufzeichnungsmaterialien überraschenderweise eine Abbildung, die nach Belichtung der CF- oder CB-Seite eine deutlich neutralere Nuance aufweist. Zusätzlich zeigt die Abbildung nach Belichtung der CB-Seite eine höhere Intensität als bei der Verwendung herkömmlicher Lösungsmittel. Diese Lichtechtheiten sind besonders bei schwarz entwickelnden Farbbildnern wichtig.

Weiterhin sind erfindungsgemäße Aufzeichnungsmaterialien überraschenderweise stabiler gegenüber Alterungsprozessen, insbesondere bei der Feucht-Wärme-Alterung. Sie ergeben nach mehrtägiger Lagerung unter 70°C/75 % relative Luftfeuchte intensivere Abbildungen als bei Verwendung herkömmlicher Lösungsmittel.

Schließlich sind die Mikrokapseln in erfindungsgemäßen Aufzeichnungsmaterialien dichter und lassen sich mit weniger Emulgierenergie herstellen als herkömmliche Mikrokapseln.

Alle vorgenannten Vorteile sind in sofern besonders überraschend, als aus der EP-A-573 210 bekannt ist, daß die dort genannten Farbbildnermischungen in den dort genannten natürlichen Ölen weniger effektiv sind und nur zufriedenstellend, aber mit gewissen Problemen eingesetzt werden können. Insbesondere werden dort schlechte Resultate bei der Alterungsstabilität in Gegenwart von Feuchte berichtet.

Als natürliche Öle kommen solche pflanzlichen und tierischen Ursprungs in Frage wie Kokosfett(-öl), Palmöl, Sonnenblumenöl, Rapsöl, Olivenöl, Sesamöl, Sojaöl, Leinöl, Rizinusöl, Baumwollsaatöl, Erdnußöl oder Fischöl. Ebenfalls geeignet sind Ester von solchen Ölen zugrundeliegenden Fettsäuren wie Rapsölfettsäuremethylester, Methyloleat, 2-Ethylhexylkokoat, Isopropylmyristat, Propylenglykoldicaprylat/-caprat oder Methylisostearat. Diese Öle und/oder Ester können einzeln, in Mischungen untereinander und/oder in Mischungen mit paraffinischen und/oder aromatischen Kohlenwasserstoffen eingesetzt werden. Vorzugsweise enthalten Mischungen mit Kohlenwasserstoffen mindestens 50 Gew.-% natürliche Öle oder Ester der solchen Ölen zugrunde liegenden Fettsäuren.

Bevorzugte natürliche Öle sind Kokosfett(-öl), Palmöl, Rapsöl, Sesamöl und Sojaöl. Bevorzugte Kohlenwasserstoffe sind paraffinische, insbesondere verzweigte paraffinische Kohlenwasserstoffe, beispielsweise sogenanntes Weißöl.

Besonders bevorzugt sind Kokosfett(-öl) und Kokosfett/Weißöl-Mischungen. Der Anteil Weißöl in solchen Mischungen kann z.B. zwischen 1 und 50 Gew.-% betragen, vorzugsweise liegt er zwischen 10 und 40 Gew.-%.

Erfindungsgemäße druckempfindliche Aufzeichnungsmaterialien, die mehrere Farbgeber-Typen enthalten, sind dadurch gekennzeichnet, daß sie als Farbgeber zusätzlich wenigstens eine Verbindung aus der Gruppe der Fluorane der Formeln (V) und (VI) und der Diindolyllactone der Formel (VII) enthalten
- Q¹ und Q²: bedeuten unabhängig voneinander jeweils Wasserstoff, geradkettiges oder verzweigtes C₁-C₈-Alkyl, Allyl, Cyclopentyl oder Cyclohexyl, wobei Alkylgruppen gegebenenfalls mit bis zu 3 gleichen oder verschiedenen Substituenten aus der Gruppe C₁-C₃-Alkoxy, Cyclohexyl, Phenyl, Furanyl, Pyrrolyl und Pyridinyl substituiert sein können und wobei Furanyl, Pyrrolyl und Pyridinyl auch in ganz oder teilweise hydrierter Form vorliegen können oder
- NQ¹Q²: bedeutet gemeinsam Pyrrolidino, Piperidino oder Morpholino,
- Q³: bedeutet Wasserstoff, Methyl, Methoxy oder Chlor,
- Q⁴: bedeutet Wasserstoff, Methyl, Trifluormethyl, Fluor, Chlor, Acetyl, Cyano oder Anilino und
- Q⁵: bedeutet Wasserstoff, Methyl, Ethyl oder Benzyl,
- P¹, P², P⁴ und P⁵: bedeuten unabhängig voneinander jeweils Wasserstoff, geradkettiges oder verzweigtes C₁-C₁₂-Alkyl, Allyl, Cyclopentyl, Cyclohexyl oder Phenyl, wobei Alkylgruppen gegebenenfalls mit bis zu 3 gleichen oder verschiedenen Substituenten aus der Gruppe C₁-C₃-Alkoxy, Cyclohexyl, Phenyl, Furanyl, Pyrrolyl und Pyridinyl und Phenylgruppen gegebenenfalls mit bis zu 2 gleichen oder verschiedenen Substituenten aus der Gruppe Methyl, Methoxy und Chlor substituiert sein können und wobei Furanyl, Pyrrolyl und Pyridinyl auch in ganz oder teilweise hydrierter Form vorliegen können oder
- NP¹P²: bedeutet gemeinsam Pyrrolidino, Piperidino oder Morpholino und
- P³: bedeutet Wasserstoff, Methyl, Methoxy oder Chlor,
- Y¹: bedeutet geradkettiges oder verzweigtes C₁-C₁₂-Alkyl, Benzyl oder Phenethyl,
- Y²: bedeutet Wasserstoff, geradkettiges oder verzweigtes C₁-C₄-Alkyl oder Phenyl,
- Y³ und Y⁴: bedeuten unabhängig voneinander jeweils Wasserstoff, Chlor, Methyl oder Methoxy und
- Z: bedeutet CH oder N.

Vorzugsweise enthalten solche Mischungen mindestens 50 Gew.-%, vorzugsweise mindestens 65 Gew.-%, 3,1 -Benzoxazine der Formel (I) und maximal 2 Verbindungen aus der Gruppe der Fluorane der Formeln (V) und (VI) und der Diindolyllactone der Formel (VII).

Bevorzugt sind erfindungsgemäße Aufzeichnungsmaterialien, bei denen in den Formeln (I) bis (IV)
- X¹: Wasserstoff, Chlor, Nitro, Cyano, Methyl, Ethyl, Methoxy, Ethoxy, Dimethylamino, Diethylamino, N-Methyl-N-cyclohexylamino, Dibenzylamino, N-Methyl-N-phenylamino, Pyrrolidino, Piperidino oder Morpholino bedeutet,
- X²: Wasserstoff, Chlor, Methyl, Ethyl, Methoxy, Ethoxy, Benzyloxy oder Phenoxy bedeutet,
- R¹ bis R³: unabhängig voneinander jeweils Wasserstoff, Chlor, Methyl oder Methoxy bedeuten,
- R⁴: Methyl, Ethyl, Propyl, Butyl, Pentyl, Hexyl, Octyl oder Benzyl bedeutet,
- R⁵: Methyl, Ethyl, Cyclohexyl oder Phenyl bedeutet und die Gruppe
- NR⁶R⁷: Dimethylamino, Diethylamino, Dibenzylamino, N-Methyl-N-phenylamino, Pyrrolidino, Piperidino oder Morpholino bedeutet,
mit der Maßgabe, daß nicht gleichzeitig
- A: für einen Rest der Formel (II),
- B: für einen Rest der Formel (IV),
- X¹: für Dimethylamino,
- X²: für Methoxy,
- R³: für Wasserstoff,
- R⁶ und R⁷: für Ethyl und
einer der Reste R¹ und R² für Methyl und der andere für Wasserstoff stehen.

Besonders bevorzugte erfindungsgemäße Aufzeichnungsmaterialien sind dadurch gekennzeichnet, daß in Formel (I)
- A: einen Rest der Formel (II) und
- B: einen Rest der Formel (IV) bedeutet,
- X¹: Methoxy, Ethoxy, Benzyloxy, Dimethylamino, Pyrrolidino, Piperidino oder Morpholino bedeutet,
- X²: Wasserstoff, Chlor, Methyl, Methoxy, Ethoxy oder Benzyloxy bedeutet,
- R² und R³: Wasserstoff bedeuten,
- R¹: Chlor, Methyl oder Methoxy bedeutet und die Gruppe
- NR⁶R⁷: Dimethylamino, Diethylamino, Dibenzylamino, Pyrrolidino, Piperidino oder Morpholino bedeutet,
mit der Maßgabe, daß nicht gleichzeitig X¹ für Dimethylamino, X² für Methoxy, R¹ für Methyl und NR⁶R⁷ für Diethylamino stehen.

Es sind auch solche erfindungsgemäßen Aufzeichnungsmaterialien bevorzugt, die als Farbgeber Mischungen aus schwarz-entwickelnden Benzoxazinen und schwarzentwickelnden Fluoranen oder Mischungen aus schwarz-entwickelnden Benzoxazinen, grün-entwickelnden Fluoranen und rot-entwickelnden Benzoxazinen oder Diindolyllactonen oder Mischungen aus grün-entwickelnden Benzoxazinen, schwarz-entwickelnden Fluoranen und rot-entwickelnden Benzoxazinen oder Diindolyllactonen enthalten. Solche Mischungen zeichnen sich durch ein intensiveres Abbildungsvermögen im Vergleich zu den Einzelkomponenten aus. Weiterhin besitzen solche Mischungen sowohl im entwickelten Zustand (CF-Seite) als auch im unentwickelten Zustand (CB-Seite) eine verbesserte Lichtechtheit, wobei insbesondere eine Veränderung der Farbnuance weitgehend vermieden wird. Zudem läßt sich mit solchen Mischungen bequem jede gewünschte Nuance eines Schwarztons einstellen.

Die Vorteile solcher Farbgebermischungen werden durch die erfindungsgemäß zu verwendenden Lösungsmittel verstärkt.

Besonders bevorzugte Farbgebermischungen enthaltende erfindungsgemäße Aufzeichnungsmaterialien enthalten
a¹) ein 3.1-Benzoxazin der Formel (I), worin
   - X¹: Dimethylamino, Pyrrolidino, Piperidino oder Morpholino und
   - X²: Methoxy, Ethoxy oder Benzyloxy bedeuten und
   die anderen Reste die oben als besonders bevorzugt angegebene Bedeutung haben oder
a²) eine Isomerenmischung von 3.1-Benzoxazinen der Formel (I), worin in einem Isomeren
   - R¹: Chlor, Methyl oder Methoxy und
   - R²: Wasserstoff bedeuten
   und im anderen Isomeren
   - R¹: Wasserstoff und
   - R²: Chlor, Methyl oder Methoxy bedeuten
   und bei beiden Isomeren
   - X¹ und X²: die oben bei a¹) angegebene und die anderen Reste die ganz oben als besonders bevorzugt angegebene Bedeutung haben und
b) ein Fluoran der Formel (V), worin
   - Q¹ und Q²: unabhängig voneinander jeweils Wasserstoff, Methyl, Ethyl, 1- oder 2-Propyl, 1- oder 2-Butyl, 2-Methyl-1-butyl, 1-, 2- oder 3-Pentyl, 3-Methyl-1-butyl, 2-Ethyl-1-propyl, 1-, 2- oder 3-Hexyl, 3-Methyl-1-pentyl, 2-Methoxy-ethyl, 2-Ethoxy-ethyl, 3-Methoxypropyl, 3-Ethoxypropyl, 4-Methoxybutyl, 4-Ethoxybutyl, Cyclohexylmethyl, Benzyl, Furfuryl, Pyrrolidin-2-yl-methyl, 2-(2- oder 4-Pyridyl)-ethyl, Allyl, Cyclopentyl oder Cyclohexyl bedeuten oder
   - NQ¹Q²: gemeinsam Pyrrolidino, Piperidino oder Morpholino bedeutet,
   - Q³: Wasserstoff, Methyl oder Chlor bedeutet,
   - Q⁴: Wasserstoff, Methyl, Fluor, Chlor oder Anilino bedeutet und
   - Q⁵: Wasserstoff oder Methyl bedeutet.

Isomerenmischungen gemäß a²) fallen als solche bei der Synthese an. Sie sind deshalb als ein Stoff zu betrachten.

Besonders bevorzugte Farbgebermischungen enthaltende erfindungsgemäße Aufzeichnungsmaterialien können auch enthalten
a) ein 3.1-Benzoxazin wie oben unter a¹) angegeben oder eine Isomerenmischung von 3.1-Benzoxazinen oben unter a²) angegeben und
b) ein Fluoran der Formel (VI), worin
   - P¹, P², P⁴ und P⁵: unabhängig voneinander jeweils Wasserstoff; Methyl, Ethyl, 1- oder 2-Propyl, 1- oder 2-Butyl, 2-Methyl-1-butyl, 1-, 2- oder 3-Pentyl, 3-Methyl-1-butyl, 2-Ethyl-1-propyl, 1-, 2- oder 3-Hexyl, 4-Methyl-1-pentyl, 4-Methoxy-ethyl, 3-Ethoxy-ethyl, 3-Methoxy-propyl, 4-Methoxy-butyl, 4-Ethoxybutyl, Cyclohexylmethyl, Benzyl, Furfuryl, Pyrrolidin-2-yl-methyl, 2-(2 oder 4-Pyridyl)-ethyl, Allyl, Cyclopentyl, Cyclohexyl, Phenyl, 2- oder 4-Chlorphenyl, 2- oder 4-Tolyl oder 2- oder 4-Anisyl bedeuten oder
   - NP¹P²: gemeinsam Pyrrolidino, Piperidino oder Morpholino bedeutet und
   - P³: Wasserstoff, Methyl oder Chlor bedeutet, und
c¹) ein weiteres Benzoxazin der Formel (I), worin
   - X¹ und X²: unabhängig voneinander Methoxy, Ethoxy oder Benzyloxy bedeuten und die anderen Reste die oben als besonders bevorzugt angegebene Bedeutung besitzen, oder
c²) eine Isomerenmischung von 3.1-Benzoxazinen der Formel (I), worin
   in einem Isomeren
   - R¹: Chlor, Methyl und Methoxy und
   - R²: Wasserstoff bedeuten und
   im anderen Isomeren
   - R¹: Wasserstoff und
   - R²: Chlor, Methyl oder Methoxy bedeuten und
   - X¹ und X²: die oben bei c¹) angegebene und die anderen Reste die ganz oben als besonders bevorzugt angegebene Bedeutung haben, oder
c³) ein Diindolyllacton der Formel (VII), worin
   - Y¹: Methyl, Ethyl, 1- oder 2-Propyl, 1- oder 2-Butyl, 1- oder 2-Pentyl, 1- oder 2-Hexyl, 1- oder 2-Heptyl, 1- oder 2-Octyl oder Benzyl bedeutet,
   - Y²: Wasserstoff, Methyl, Ethyl, 1-Propyl, 1-Butyl oder Phenyl bedeutet
   - Y³ und Y⁴: unabhängig voneinander jeweils Wasserstoff, Chlor, Methyl oder Methoxy bedeuten und
   - Z: CH oder N bedeutet.

Besonders bevorzugte Farbgebermischungen enthaltende erfindungsgemäße Aufzeichnungsmaterialien können auch enthalten
ein 3.1-Benzoxazin der Formel (I), worin
- X¹: Dimethylamino, Pyrrolidino, Piperidino oder Morpholino und
- X²: Wasserstoff, Chlor oder Methyl bedeuten und die anderen Reste die oben als besonders bevorzugt angegebene Bedeutung haben, oder
eine Isomerenmischung von 3.1-Benzoxazinen der Formel (I), worin in einem Isomeren
- R¹: Chlor, Methyl oder Methoxy und
- R²: Wasserstoff bedeuten
und im anderen Isomeren
- R¹: Wasserstoff und
- R²: Chlor, Methyl oder Methoxy bedeuten
und bei beiden Isomeren
- X¹ und X²: die unmittelbar oben angegebene und die anderen Reste die ganz oben als besonders bevorzugt angegebene Bedeutung haben.

Um gebrauchsfertige Aufzeichnungsmaterialien gemäß der vorliegenden Erfindung zu erhalten, kann man beispielsweise ein Papier mit Mikrokapseln beschichten, die erfindungsgemäß zu verwendende Farbbildner oder Farbbildnermischungen in erfindungsgemäß zu verwendenden Lösungsmitteln oder Lösungsmittel-Mischungen enthalten, so ein CB-Papier herstellen und dieses mit handelsüblichem CF-Papier, das mit einem Entwickler beschichtet ist, in Kontakt bringen. Man kann auch solche Mikrokapseln zusammen mit einem der oben genannten Entwickler auf die Oberseite eines Papiers in üblicher Weise aufbringen und so ein SC-Papier enthalten, das in einem Durchschreibesatz in üblicher Weise verwendet werden kann. Die Kopie entsteht bei bildmäßigem, mechanischem Druck auf die Oberfläche durch Entwicklung der aus den zerstörten Kapseln austretenden Farbbildnerlösung auf der Oberfläche des CF- oder SC-Papiers.

Die Qualität solcher Kopien kann z.B. durch die Messung der Remission bestimmt werden. Dabei kann beispielsweise ein großflächiger Abdruck durch Zerstörung der Kapseln eines CB-Papiers auf die den Farbentwickler enthaltende Vorderseite eines CF-Papiers gemacht werden. Die Intensität dieses Abdrucks kann mit üblichen optischen Spektral-Photometern, beispielsweise einem El Repho 44381 der Fa. Carl Zeiss, bestimmt werden. Die Intensität ergibt sich dann aus der Höhe des Absorptionswertes. Dieser wird berechnet nach der Formel$\text{% Absorption =} \frac{{\text{%Remission}}_{\text{CF}} {\text{- % Remission}}_{\text{Kopie}}}{{\text{%Remission}}_{\text{CF}}} \text{× 100}$

Hierbei gilt: % Absorption = Absorptionswert (entspricht der Intensität), % Remission_{CF} = Remission des CF-Papiers und % Remission_{Kopie} = Remission der Kopie (entspricht dem Abdruck).

Zur Bestimmung der Lichtechtheiten kann der Abdruck (CF-Fading) oder die mit Mikrokapseln beschichtete CB-Seite (CB-Decline) z.B. 48 Stunden mit Tageslichtlampen bestrahlt werden.

Die Intensität des belichteten Abdrucks (CF-Fading) kann wie oben angegeben bestimmt und der Farbton mit dem ursprünglichen durch Augenschein verglichen werden.

Bei der Belichtung der kapselbeschichteten Seite eines CB-Papiers kann anschließend durch Druckausübung eine Kopie erzeugt werden. Ihre Intensität (CB-Decline) kann wie oben angegeben bestimmt und zusammen mit dem Farbton mit der Kopie eines nichtbelichteten CB-Papiers analog verglichen werden.

Zur Bestimmung der Alterungsstabilität der Kapseln eines CB-Papiers kann dieses z.B. bei 70°C und 75 % relativer Luftfeuchtigkeit 12 Tage gelagert werden. Anschließend kann durch Ausübung von Druck eine Kopie erzeugt werden, deren Intensität (Alterung) wie oben bestimmt und zusammen mit dem Farbton mit der Kopie eines bei Raumtemperatur im Trockenen gelagerten CB-Papiers verglichen werden.

Kopien, die aus den erfindungsgemäß zu verwendenden Farbbildnern oder Farbbildnermischungen in den erfindungsgemäß zu verwendenden Lösungsmitteln hervorgegangen sind, zeigen nach Alterung und bei CF-Fading und CB-Decline eine neutralere Nuance, d.h. eine geringere Farbtonverschiebung, und nach Alterung und beim CB-Decline eine höhere Farbintensität als bei Verwendung herkömmlicher Lösungsmittel und/oder anderen Farbbildnern.

Zudem erfordert die Emulgierung bei der Herstellung erfindungsgemäß zu verwendenden Mikrokapseln erheblich weniger Energie als die Emulgierung bei der Herstellung übliche Farbbildner und Lösungsmittel enthaltender Mikrokapseln. Z.B. wurde bei Verwendung eines handelsüblichen Labor-Emulgiergeräts vom Typ MT 48/260 (Hersteller Fa. Kinematika) beobachtet, daß zur Erzeugung einer Tröpfchengröße von 7 µm anstelle der sonst üblichen 9000 Umdrehungen pro Minute nur ca. 6000 Umdrehungen pro Minute bei der Herstellung erfindungsgemäß zu verwendender Mikrokapseln erforderlich waren.

Die erfindungsgemäß zu verwendenden Mikrokapseln besitzen auch eine höhere Dichtigkeit.

### Beispiele

### Beispiel A Herstellung der verwendeten Mikrokapseldispersionen

In 174 g einer Farbgeberlösung, die 5 Gew.-% Farbgeber in einem Lösungsmittel enthielt, wurden 26 g 3,5-Bis-(6-isocyanato-hexyl)-2H-1,3,5-oxadiazin-2,4,6-(3H,5H)-trion eingerührt. Diese Mischung wurde mit 251 g einer 1 gew.-%igen wäßrigen Lösung eines Polyvinylalkohols (Mowiol® 26/88) in einem Rotor-Stator-Dispergiergerät emulgiert, so daß eine Emulsion mit einer mittleren Tropfengröße von 7 µm erhalten wurde. Dann wurden unter Rühren 49 g in 9 gew.-%igen wäßrigen Diethylentriamin-Lösung zugegeben und 2 Stunden bei 60°C getempert. So wurden Mikrokapseldispersionen mit einem Trockengehalt von 39,8 Gew.-% erhalten.

### Beispiel B Herstellung der verwendeten CB-Papiere

Zu 12,9 g einer gemäß Beispiel A erhaltenen Mikrokapseldispersion wurden 2,1 g eines üblichen Abstandshalters auf Cellulosebasis, z.B. Arbocell® BE 600/30, 2,0 g eines üblichen Binders, z.B. eines Styrol-Butadien-Latex, und 16,3 g Wasser eingerührt. Diese Mischung wurde auf ein Basispapier (40 g/m²) mittels eines 40 µm Rakels aufgetragen und getrocknet. Man erhielt so ein CB-Papier mit einem Beschichtungsgewicht von ca. 5,5 g/m².

### Beispiel C Herstellung von Kopien

In üblicher Weise wurden die gemäß Beispiel B hergestellten CB-Papiere mit einem handelsüblichen CF-Papier, dessen Nehmerschicht aus aktiviertem Ton bestand (Reacto®, Fa. Köhler) in Verbindung gebracht. Kopien entstanden dabei durch 304-fachen Abdruck des Buchstaben "w" auf einem Feld von 4 x 4 cm² in engstmöglicher Schreibweise mit einer elektrischen Schreibmaschine der Fa. Olympia Werke AG, Wilhelmshaven, Modell Olympia SGED 52, bei niedrigster Anschlagstärke.

Die Intensität wurde aus der Remission der 4. Kopie eines Satzes, bei dem Blatt 1 bis 3 aus einem Rohpapier (46 g/m²), Blatt 4 aus dem gemäß Beispiel B hergestellten CB-Papier und Blatt 5 aus einem handelsüblichen CF-Papier bestand, nach der oben angegebenen Formel berechnet.

### Beispiel D Belichtungstest

Eine gemäß Beispiel C hergestellte Kopie oder ein gemäß Beispiel B hergestelltes CB-Papier wurde 48 Stunden in einem Kasten mit vier 18 W-Leuchtstoffröhren (Sylvania-Luxline® ES, daylight de luxe) bestrahlt.

### Beispiel E Alterungstest

Ein gemäß Beispiel B hergestelltes CB-Papier wurde in einem handelsüblichen Klimaschrank bei einer Temperatur von 70°C und einer relativen Luftfeuchtigkeit von 75 % gelagert. Nach einer Lagerzeit von 12 Tagen wurde eine Probe des gealterten Papiers auf ein handelsübliches, frisches CF-Papier durchgeschrieben und vermessen wie in Beispiel C beschrieben.

### Beispiel F Kapseldichtigkeitstest

5,7 Gewichtsteile einer gemäß Beispiel A hergestellten Mikrokapseldispersion wurden vermischt mit 8,5 Gewichtsteilen Wasser und 13,3 Gewichtsteilen Kieselsol (Kieselsol F 300 der Fa. Bayer AG oder Ludox® HS 40 der Fa. Dupont). Ca. 5 ml der homogenen Mischung wurden auf ein Standardrohpapier (ca. 40 g/m²) mittels einer Drahtrakel aufgebracht, wie in Beispiel B beschrieben, und anschließend mittels Warmluft getrocknet. Die Verfärbung des Papiers wurde optisch, wie oben beschrieben, vermessen. Bei der Auswertung gilt: Je niedriger der gemessene Absorptionswert, desto höher ist die Dichtigkeit der Mikrokapselwand.

### Beispiel G Eingesetzte Farbbildner

- Farbbildner 1:: Gemisch aus 90 Gew.-Teilen einer Verbindung der Formel (I) mit A = p-Ethoxyphenyl, B = p-Diethylanilino, X¹ = Dimethylamino, R¹ = Methyl und R² = R³ = Wasserstoff mit 10 Gew.-Teilen der isomeren Verbindung mit R¹ = Wasserstoff und R² = Methyl.
- Farbbildner 2:: Verbindung der Formel (V) mit Q¹ = Q² = Ethyl, Q³ = Methyl und Q⁴ = Q⁵ = Wasserstoff.
- Farbbildner 3:: Verbindung der Formel (VI) mit P¹ = P² = Ethyl, P³ = Wasserstoff und P⁴ = P⁵ = Benzyl.
- Farbbildner 4:: Verbindung der Formel (VII) mit Y¹ = C₈H₁₇, Y² = Methyl, Y³ = Y⁴ = Wasserstoff und Z = CH.
- Farbbildner 5:: Verbindung der Formel (I) mit A = p-Methoxyphenyl, B = p-Diethylanilino, X¹ = Methoxy, R¹ = Methyl, R² = Wasserstoff und R³ = p-Chlor.

### Beispiele 1 bis 6 (zum Vergleich)

Entsprechend den Angaben in der Beschreibung und den Beispielen A bis G wurden mit nicht erfindungsgemäß zu verwendenden Lösungsmitteln druckempfindliche Aufzeichnungsmaterialien hergestellt und getestet. Einzelheiten sind aus Tabelle 1 ersichtlich.

### Beispiele 7 bis 17:

Es wurde analog den Beispielen 1 bis 6 verfahren, jedoch erfindungsgemäß einzusetzende Lösungsmittel verwendet. Einzelheiten sind aus Tabelle 2 ersichtlich.

### Beispiele 18 bis 34:

Es wurde verfahren wie bei den Beispielen 1 bis 17, jedoch wurden in den Beispielen 18 bis 29 Farbbildner der Formel (I) mit A = (II) und B = (IV) und in den Beispielen 30 bis 34 Farbbildner der Formel (I) mit A = (III) und B = (IV), jeweils in Kombination mit den angegebenen Lösungsmitteln eingesetzt. Die Ergebnisse waren analog den Beispielen 7 bis 17. Einzelheiten sind aus Tabelle 3 ersichtlich.

| Beispiel Nr. | X¹ | X² | R¹ | R² | R³ | R⁶ | R⁷ | Lösungsmittel (Gew.-%) |
|---|---|---|---|---|---|---|---|---|
| | | | | | | ab Beispiel 30 | | |
| | | | | | | R⁴ | R⁵ | |
| 18 | N(CH₃)₂ | OC₄H₉ | OCH₃ | H | p-Cl | CH₃ | CH₃ | 5 (100) |
| 19 | " | OCH₃ | H | CH₃ | p-CH₃ | CH₃ | CH(CH₃)₂ | 3 (30), 9 (70) |
| 20 | " | OCH₃ | Cl | H | H | C₂H₅ | C₂H₅ | 3 (40), 6 (60) |
| 21 | Pyrrolidino | H | CH₃(H*) | H(CH₃*) | H | " | " | 3 (40), 8 (30), 5 (30) |
| 22 | N(CH₃)₂ | Cl | CH₃(H*) | H(CH₃*) | H | " | " | 10 (100) |
| 23 | N(C₂H₅)₂ | CH₃ | H | H | p-Cl | CH₃ | Phenyl | 6 (70), 9 (30) |
| 24 | OC₂H₅ | OCH₃ | CH₃ | H | " | C₄H₉ | C₄H₉ | 2 (35), 5 (65) |
| 25 | Piperidino | OCH₃ | CH₃(H*) | H(CH₃*) | H | C₂H₅ | C₂H₅ | 5 (100) |
| 26 | OCH₃ | Cl | OC₂H₅ | H | H | C₂H₅ | C₂H₅ | 1 (40), 11 (10), 8 (50) |
| 27 | Dibenzylamino | H | H | H | p-OCH₃ | CH₃ | CH₃ | 3 (40), 7 (60) |
| 28 | OCH₃ | OCH₃ | OCH₃ | H | p-Cl | C₂H₅ | C₂H₅ | 3 (30), 5 (70) |
| 29 | N(CH₃)₂ | OCH(CH₃)₂ | H | H | H | -(CH₂)₅- | | 3 (30), 6 (70) |
| 30 | H | - | H | H | p-Cl | CH₃ | Phenyl | 5 (100) |
| 31 | Cl | - | H | H | H | C₂H₅ | Phenyl | 3 (30), 6 (70) |
| 32 | CN | - | H | H | OCH₃ | CH₃ | C₄H₉ | 3 (20), 10 (60), 5 (20) |
| 33 | NO₂ | - | H | H | H | " | Cyclohexyl | 3 (15), 5 (85) |
| 34 | N(CH₃)₂ | - | H | H | H | C₄H₉ | Phenyl | 9 (100) |

| | | | | | | | | |
|---|---|---|---|---|---|---|---|---|
| *⁾ jeweils Isomerenmischung | | | | | | | | |
| Erläuterung der Lösungsmittel siehe Tabellen 1 und 2, 11 = Fischöl. | | | | | | | | |

### Beispiele 35 bis 58:

Es wurde verfahren wie in den Beispielen 1 bis 17, jedoch wurden die jeweils angegebenen Farbgebermischungen eingesetzt. Die Ergebnisse waren analog den Beispielen 7 bis 17. Die verwendeten Lösungsmittel sind bei den Tabellen 1 und 2 erläutert.

### Beispiel 35

Lösungsmittel: 3 (20 %), 5 (80 %)

### Beispiel 36

Lösungsmittel: 3 (10 %), 5 (70 %), 10 (20 %)

### Beispiel 37

Lösungsmittel: 1 (40 %), 5 (60 %)

### Beispiel 38

Lösungsmittel: 3 (30 %), 9 (40 %), 11 (30 %)

### Beispiel 39

Lösungsmittel: 5 (100 %)

### Beispiel 40

Lösungsmittel: 2 (40 %), 7 (30 %), 10 (30 %)

### Beispiel 41

Lösungsmittel: 3 (10 %), 8 (80 %), 9 (10 %)

### Beispiel 42

Lösungsmittel: 1 (30 %), 2 (15 %), 6 (55 %)

### Beispiel 43

R' = CH₃, R'' = H 63 %
R' = H, R'' = CH₃ 7 %
Lösungsmittel: 2 (30 %), 5 (70 %)

### Beispiel 44

R' = CH₃, R'' = H 72 %
R' = H, R'' = CH₃ 8 %
Lösungsmittel: 9 (100 %)

### Beispiel 45

R' = CH₃, R'' = H 72 %
R' = H, R'' = CH₃ 8 %
Lösungsmittel: 3 (40 %), 5 (60 %)

### Beispiel 46

Lösungsmittel: 3 (30 %), 5 (70 %)

### Beispiel 47

Lösungsmittel: 6 (100 %)

### Beispiel 48

Lösungsmittel: 3 (40 %), 7 (30 %), 8 (30 %)

### Beispiel 49

Lösungsmittel: 2 (20 %), 5 (80 %)

### Beispiel 50

Lösungsmittel: 3 (20 %), 5 (80 %)

### Beispiel 51

Lösungsmittel: 3 (30 %), 10 (70 %)

### Beispiel 52

Lösungsmittel: 1 (40 %), 6 (40 %), 5 (20 %)

### Beispiel 53

Lösungsmittel: 8 (100 %)

### Beispiel 54

Lösungsmittel: 1 (20 %), 3 (20 %), 5 (60 %)

### Beispiel 55

R' = CH₃ und R'' = H 70 %
Lösungsmittel: 5 (100 %)

### Beispiel 56

R' = CH₃ und R'' = H 70 %
Lösungsmittel: 2 (30 %), 5 (70 %)

### Beispiel 57

Lösungsmittel: 3 (20 %), 9 (60 %), 5 (20 %)

### Beispiel 58

Lösungsmittel: 3 (20 %), 5 (80 %)

## Patentansprüche

1. Druckempfindliches Aufzeichnungsmaterial, das in mikroverkapselter Form und in einem Lösungsmittel gelöst als Farbgeber mindestens ein 3.1-Benzoxazin der Formel (I) enthält in der
A einen Rest der Formeln (II) oder (III) und
B einen Rest der Formeln (III) oder (IV) bedeutet
X¹ Wasserstoff, Halogen, Nitro, Cyano, C₁-C₄-Alkyl, OR⁸ oder NR⁹R¹⁰ bedeutet,
X² Wasserstoff, Halogen, C₁-C₄-Alkyl oder OR⁸ bedeutet,
R¹ bis R³ unabhängig voneinander jeweils Wasserstoff, Halogen, C₁-C₄-Alkyl oder OR⁸ bedeuten und
R⁴ bis R¹⁰ unabhängig voneinander jeweils C₁-C₈-Alkyl, Cyclohexyl, Benzyl oder Phenyl bedeuten, wobei die Gruppen
NR⁶R⁷ und NR⁹R¹⁰ unabhängig voneinander jeweils auch Pyrrolidino,
Piperidino oder Morpholino bedeuten können,
mit der Maßgabe, daß nicht gleichzeitig
A für einen Rest der Formel (II),
B für einen Rest der Formel (IV),
X¹ für Dimethylamino,
X² für Methoxy,
R³ für Wasserstoff,
R⁶ und R⁷ für Ethyl und
einer der Reste R¹ und R² für Methyl und der andere für Wasserstoff stehen,
dadurch gekennzeichnet, daß das Lösungsmittel aus einem oder mehreren natürlichen Ölen und/oder einem oder mehreren Estern der natürlichen Ölen zugrundeliegenden Fettsäuren besteht oder es solche Öle und/oder Ester enthält.

2. Druckempfindliches Aufzeichnungsmaterial nach Anspruch 1, dadurch gekennzeichnet, daß das Lösungsmittel aus Kokosfett(-öl), Palmöl, Sonnenblumenöl, Rapsöl, Olivenöl, Sesamöl, Sojaöl, Leinöl, Rizinusöl, Baumwollsaatöl, Erdnußöl und/oder Fischöl und/oder einem oder mehreren Estern der diesen Ölen zugrundeliegenden Fettsäuren besteht oder es solche Öle und/oder Ester im Gemisch mit paraffinischen und/oder aromatischen Kohlenwasserstoffen enthält.

3. Druckempfindliches Aufzeichnungsmaterial nach Ansprüchen 1 und 2, dadurch gekennzeichnet, daß es als Lösungsmittel Kokosfett(-öl), Palmöl, Rapsöl, Sesamöl und/oder Sojaöl oder Mischungen solcher Öle mit paraffinischen Kohlenwasserstoffen enthält.

4. Druckempfindliches Aufzeichnungsmaterial nach Ansprüchen 1 bis 3, dadurch gekennzeichnet, daß es als Lösungsmittel Kokosfett(-öl) oder Mischungen davon mit verzweigten paraffinischen Kohlenwasserstoffen enthält.

5. Druckempfindliches Aufzeichnungsmaterial nach Ansprüchen 1 bis 4, dadurch gekennzeichnet, daß es als Farbgeber mindestens 50 Gew.-% 3,1-Benzoxazine der Formel (I) und zusätzlich maximal 2 Verbindungen aus der Gruppe der Fluorane der Formeln (V) und (VI) und der Diindolyllactone der Formel (VII) enthält
Q¹ und Q² bedeuten unabhängig voneinander jeweils Wasserstoff, geradkettiges oder verzweigtes C₁-C₈-Alkyl, Allyl, Cyclopentyl oder Cyclohexyl, wobei Alkylgruppen gegebenenfalls mit bis zu 3 gleichen oder verschiedenen Substituenten aus der Gruppe C₁-C₃-Alkoxy, Cyclohexyl, Phenyl, Furanyl, Pyrrolyl und Pyridinyl substituiert sein können und wobei Furanyl, Pyrrolyl und Pyridinyl auch in ganz oder teilweise hydrierter Form vorliegen können oder
NQ¹Q² bedeutet gemeinsam Pyrrolidino, Piperidino oder Morpholino,
Q³ bedeutet Wasserstoff, Methyl, Methoxy oder Chlor,
Q⁴ bedeutet Wasserstoff, Methyl, Trifluormethyl, Fluor, Chlor, Acetyl, Cyano oder Anilino und
Q⁵ bedeutet Wasserstoff, Methyl, Ethyl oder Benzyl
P¹, P², P⁴ und P⁵ bedeuten unabhängig voneinander jeweils Wasserstoff, geradkettiges oder verzweigtes C₁-C₁₂-Alkyl, Allyl, Cyclopentyl, Cyclohexyl oder Phenyl, wobei Alkylgruppen gegebenenfalls mit bis zu 3 gleichen oder verschiedenen Substituenten aus der Gruppe C₁-C₃-Alkoxy, Cyclohexyl, Phenyl, Furanyl, Pyrrolyl und Pyridinyl und Phenylgruppen gegebenenfalls mit bis zu 2 gleichen oder verschiedenen Substituenten aus der Gruppe Methyl, Methoxy und Chlor substituiert sein können und wobei Furanyl, Pyrrolyl und Pyridinyl auch in ganz oder teilweise hydrierter Form vorliegen können oder
NP¹P² bedeutet gemeinsam Pyrrolidino, Piperidino oder Morpholino und
P³ bedeutet Wasserstoff, Methyl, Methoxy oder Chlor
Y¹ bedeutet geradkettiges oder verzweigtes C₁-C₁₂-Alkyl, Benzyl oder Phenethyl,
Y² bedeutet Wasserstoff, geradkettiges oder verzweigtes C₁-C₄-Alkyl oder Phenyl,
Y³ und Y⁴ bedeuten unabhängig voneinander jeweils Wasserstoff, Chlor, Methyl oder Methoxy und
Z bedeutet CH oder N.

6. Druckempfindliches Aufzeichnungsmaterial nach Ansprüchen 1 bis 5, dadurch gekennzeichnet, daß in den Formeln (I) bis (IV)
X¹ Wasserstoff, Chlor, Nitro, Cyano, Methyl, Ethyl, Methoxy, Ethoxy, Dimethylamino, Diethylamino, N-Methyl-N-cyclohexylamino, Dibenzylamino, N-Methyl-N-phenylamino, Pyrrolidino, Piperidino oder Morpholino bedeutet,
X² Wasserstoff, Chlor, Methyl, Ethyl, Methoxy, Ethoxy, Benzyloxy oder Phenoxy bedeutet,
R¹ bis R³ unabhängig voneinander jeweils Wasserstoff, Chlor, Methyl oder Methoxy bedeuten,
R⁴ Methyl, Ethyl, Propyl, Butyl, Pentyl, Hexyl, Octyl oder Benzyl bedeutet,
R⁵ Methyl, Ethyl, Cyclohexyl oder Phenyl bedeutet und die Gruppe
NR⁶R⁷ Dimethylamino, Diethylamino, Dibenzylamino, N-Methyl-N-phenylamino, Pyrrolidino, Piperidino oder Morpholino bedeutet,
mit der Maßgabe, daß nicht gleichzeitig
A für einen Rest der Formel (II),
B für einen Rest der Formel (IV),
X¹ für Dimethylamino,
X² für Methoxy,
R³ für Wasserstoff,
R⁶ und R⁷ für Ethyl und
einer der Reste R¹ und R² für Methyl und der andere für Wasserstoff stehen.

7. Druckempfindliches Aufzeichnungsmaterial nach Ansprüchen 1 bis 5, dadurch gekennzeichnet, daß in Formel (I)
A einen Rest der Formel (II) und
B einen Rest der Formel (IV) bedeutet,
X¹ Methoxy, Ethoxy, Benzyloxy, Dimethylamino, Pyrrolidino, Piperidino oder Morpholino bedeutet,
X² Wasserstoff, Chlor, Methyl, Methoxy, Ethoxy oder Benzyloxy bedeutet,
R² und R³ Wasserstoff bedeuten,
R¹ Chlor, Methyl oder Methoxy bedeutet und die Gruppe
NR⁶R⁷ Dimethylamino, Diethylamino, Dibenzylamino, Pyrrolidino, Piperidino oder Morpholino bedeutet,
mit der Maßgabe, daß nicht gleichzeitig X¹ für Dimethylamino, X² für Methoxy, R¹ für Methyl und NR⁶R⁷ für Diethylamino stehen.

8. Druckempfindliches Aufzeichnungsmaterial nach Ansprüchen 1 bis 7, dadurch gekennzeichnet, daß er als Farbgeber enthält
a¹) ein 3.1-Benzoxazin der Formel (I), worin
X¹ Dimethylamino, Pyrrolidino, Piperidino oder Morpholino und
X² Methoxy, Ethoxy oder Benzyloxy bedeuten und
die anderen Reste die in Anspruch 7 angegebene Bedeutung haben oder
a²) eine Isomerenmischung von 3.1-Benzoxazinen der Formel (I), worin in einem Isomeren
R¹ Chlor, Methyl oder Methoxy und
R² Wasserstoff bedeuten
und im anderen Isomeren
R¹ Wasserstoff und
R² Chlor, Methyl oder Methoxy bedeuten
und bei beiden Isomeren
X¹ und X² die oben bei a¹) angegebene und die anderen Reste die in Anspruch 7 angegebene Bedeutung haben und
b) ein Fluoran der Formel (V), worin
Q¹ und Q² unabhängig voneinander jeweils Wasserstoff, Methyl, Ethyl, 1- oder 2-Propyl, 1- oder 2-Butyl, 2-Methyl-1-butyl, 1-, 2- oder 3-Pentyl, 3-Methyl-1-butyl, 2-Ethyl-1-propyl, 1-, 2- oder 3-Hexyl, 3-Methyl-1-pentyl, 2-Methoxy-ethyl, 2-Ethoxy-ethyl, 3-Methoxypropyl, 3-Ethoxypropyl, 4-Methoxybutyl, 4-Ethoxybutyl, Cyclohexylmethyl, Benzyl, Furfuryl, Pyrrolidin-2-yl-methyl, 2-(2- oder 4-Pyridyl)-ethyl, Allyl, Cyclopentyl oder Cyclohexyl bedeuten oder
NQ¹Q² gemeinsam Pyrrolidino, Piperidino oder Morpholino bedeutet,
Q³ Wasserstoff, Methyl oder Chlor bedeutet,
Q⁴ Wasserstoff, Methyl, Fluor, Chlor oder Anilino bedeutet und
Q⁵ Wasserstoff oder Methyl bedeutet.

9. Druckempfindliches Aufzeichnungsmaterial nach Ansprüchen 1 bis 7, dadurch gekennzeichnet, daß es als Farbgeber enthält
a) ein 3.1-Benzoxazin wie in Anspruch 8 unter a¹) angegeben oder eine Isomerenmischung von 3.1-Benzoxazinen wie im Anspruch 8 unter a²) angegeben und
b) ein Fluoran der Formel (VI), worin
P¹, P², P⁴ und P⁵ unabhängig voneinander jeweils Wasserstoff, Methyl, Ethyl, 1- oder 2-Propyl, 1- oder 2-Butyl, 2-Methyl-1-butyl, 1-, 2- oder 3-Pentyl, 3-Methyl-1-butyl, 2-Ethyl-1-propyl, 1-, 2- oder 3-Hexyl, 4-Methyl-1-pentyl, 4-Methoxy-ethyl, 3 -Ethoxy-ethyl, 3 -Methoxypropyl, 4-Methoxy-butyl, 4-Ethoxy-butyl, Cyclohexylmethyl, Benzyl, Furfuryl, Pyrrolidin-2-yl-methyl, 2-(2- oder 4-Pyridyl)ethyl, Allyl, Cyclopentyl, Cyclohexyl, Phenyl, 2- oder 4-Chlorphenyl, 2- oder 4-Tolyl oder 2- oder 4-Anisyl bedeuten oder
NP¹P² gemeinsam Pyrrolidino, Piperidino oder Morpholino bedeutet und
P³ Wasserstoff, Methyl oder Chlor bedeutet, und
c¹) ein weiteres Benzoxazin der Formel (I), worin
X¹ und X² unabhängig voneinander Methoxy, Ethoxy oder Benzyloxy bedeuten und die anderen Reste die in Anspruch 7 angegebene Bedeutung besitzen, oder
c²) eine Isomerenmischung von 3.1-Benzoxazinen der Formel (I), worin
in einem Isomeren
R¹ Chlor, Methyl und Methoxy und
R² Wasserstoff bedeuten und
im anderen Isomeren
R¹ Wasserstoff und
R² Chlor, Methyl oder Methoxy bedeuten und
X¹ und X² die oben bei c¹) angegebene und die anderen Reste die in Anspruch 7 angegebene Bedeutung haben, oder
c³) ein Diindolyllacton der Formel (VII), worin
Y¹ Methyl, Ethyl, 1- oder 2-Propyl, 1- oder 2-Butyl, 1- oder 2-Pentyl, 1- oder 2-Hexyl, 1- oder 2-Heptyl, 1- oder 2-Octyl oder Benzyl bedeutet,
Y² Wasserstoff, Methyl, Ethyl, 1-Propyl, 1 -Butyl oder Phenyl bedeutet
Y³ und Y⁴ unabhängig voneinander jeweils Wasserstoff, Chlor, Methyl oder Methoxy bedeuten und
Z CH oder N bedeutet.

10. Druckempfindliches Aufzeichnungsmaterial nach Ansprüchen 1 bis 7, dadurch gekennzeichnet, daß es als Farbgeber enthält
ein 3.1-Benzoxazin der Formel (I), worin
X¹ Dimethylamino, Pyrrolidino, Piperidino oder Morpholino und
X² Wasserstoff, Chlor oder Methyl bedeuten und die anderen Reste die in Anspruch 7 angegebene Bedeutung haben, oder
eine Isomerenmischung von 3.1-Benzoxazinen der Formel (I), worin in einem Isomeren
R¹ Chlor, Methyl oder Methoxy und
R² Wasserstoff bedeuten
und im anderen Isomeren
R¹ Wasserstoff und
R² Chlor, Methyl oder Methoxy bedeuten
und bei beiden Isomeren
X¹ und X² die unmittelbar oben angegebene und die anderen Reste die in Anspruch 7 angegebene Bedeutung haben.

11. Druckempfindliches Aufzeichnungsmaterial nach Ansprüchen 1 bis 10, dadurch gekennzeichnet, daß die Mikrokapseln Hüllen aufweisen, die aus Polyadditionsprodukten von Polyisocyanaten und Polyaminen bestehen.

## Claims

1. Pressure-sensitive recording material which comprises as the colour donor, in microencapsulated form and dissolved in a solvent, at least one 3,1-benzoxazine of the formula (I) in which
A denotes a radical of the formulae (II) or (III) and
B denotes a radical of the formulae (III) or (IV)
X¹ denotes hydrogen, halogen, nitro, cyano, C₁-C₄-alkyl, OR⁸ or NR⁹R¹⁰,
X² denotes hydrogen, halogen, C₁-C₄-alkyl or OR⁸,
R¹ to R³ independently of one another in each case denote hydrogen, halogen, C₁-C₄-alkyl or OR⁸ and
R⁴ to R¹⁰ independently of one another in each case denote C₁-C₈-alkyl, cyclohexyl, benzyl or phenyl, wherein the groups
NR⁶R⁷ and NR⁹R¹⁰ independently of one another can in each case also denote pyrrolidino, piperidino or morpholino,
with the proviso that the following do not occur simultaneously:
A represents a radical of the formula (II),
B represents a radical of the formula (IV),
X¹ represents dimethylamino,
X² represents methoxy,
R³ represents hydrogen,
R⁶ and R⁷ represent ethyl and
one of the radicals R¹ and R² represents methyl and the other represents hydrogen,
characterized in that the solvent consists of one or more natural oils and/or one or more esters of fatty acids on which natural oils are based, or it comprises such oils and/or esters.

2. Pressure-sensitive recording material according to Claim 1, characterized in that the solvent consists of coconut fat (oil), palm oil, sunflower oil, rapeseed oil, olive oil, sesame oil, soya oil, linseed oil, castor oil, cottonseed oil, groundnut oil and/or fish oil and/or one or more eaters of the fatty acids on which these oils are based, or it comprises such oils and/or esters as a mixture with paraffinic and/or aromatic hydrocarbons.

3. Pressure-sensitive recording material according to Claims 1 and 2, characterized in that it comprises, as the solvent, coconut fat (oil), palm oil, rapeseed oil, sesame oil and/or soya oil or mixtures of such oils with paraffinic hydrocarbons.

4. Pressure-sensitive recording material according to Claims 1 to 3, characterized in that it comprises, as the solvent, coconut fat (oil) or mixtures thereof with branched paraffinic hydrocarbons.

5. Pressure-sensitive recording material according to Claims 1 to 4, characterized in that it comprises, as the colour donor, at least 50 % by weight of 3,1-benzoxazines of the formula (I) and in addition not more than 2 compounds from the group consisting of fluoranes of the formulae (V) and (VI) and diindolyllactones of the formula (VII)
Q¹ and Q² independently of one another in each case denote hydrogen, straight-chain or branched C₁-C₈-alkyl, allyl, cyclopentyl or cyclohexyl, it being possible for alkyl groups to be optionally substituted by up to 3 identical or different substituents from the group consisting of C₁-C₃-alkoxy, cyclohexyl, phenyl, furanyl, pyrrolyl and pyridinyl and it also being possible for furanyl, pyrrolyl and pyridinyl to be present in completely or partly hydrogenated form, or
NQ¹Q² together denote pyrrolidino, piperidino or morpholino,
Q³ denotes hydrogen, methyl, methoxy or chlorine,
Q⁴ denotes hydrogen, methyl, trifluoromethyl, fluorine, chlorine, acetyl, cyano or anilino and
Q⁵ denotes hydrogen, methyl, ethyl or benzyl,
P¹, P², P⁴ and P⁵ independently of one another in each case denote hydrogen, straight-chain or branched C₁-C₁₂-alkyl, allyl, cyclopentyl, cyclohexyl or phenyl, it being possible for alkyl groups to be optionally substituted by up to 3 identical or different substituents from the group consisting of C₁-C₃-alkoxy, cyclohexyl, phenyl, furanyl, pyrrolyl and pyridinyl and for phenyl groups to be optionally substituted by up to 2 identical or different substituents from the group consisting of methyl, methoxy and chlorine, and it also being possible for furanyl, pyrrolyl and pyridinyl to be present in completely or partly hydrogenated form, or
NP¹P² together denotes pyrrolidino, piperidino or morpholino, and
P³ denotes hydrogen, methyl, methoxy or chlorine,
Y¹ denotes straight-chain or branched C₁-C₁₂-alkyl, benzyl or phenethyl,
Y² denotes hydrogen, straight-chain or branched C₁-C₄-alkyl or phenyl,
Y³ and Y⁴ independently of one another in each case denote hydrogen, chlorine, methyl or methoxy and
Z denotes CH or N.

6. Pressure-sensitive recording material according to Claims 1 to 5, characterized in that, in the formulae (I) to (IV),
X¹ denotes hydrogen, chlorine, nitro, cyano, methyl, ethyl, methoxy, ethoxy, dimethylamino, diethylamino, N-methyl-N-cyclohexylamino, dibenzylamino, N-methyl-N-phenylamino, pyrrolidino, piperidino or morpholino,
X² denotes hydrogen, chlorine, methyl, ethyl, methoxy, ethoxy, benzyloxy or phenoxy,
R¹ to R³ independently of one another in each case denote hydrogen, chlorine, methyl or methoxy,
R⁴ denotes methyl, ethyl, propyl, butyl, pentyl, hexyl, octyl or benzyl,
R⁵ denotes methyl, ethyl, cyclohexyl, or phenyl and the group
NR⁶R⁷ denotes dimethylamino, diethylamino, dibenzylamino, N-methyl-N-phenylamino, pyrrolidino, piperidino or morpholino,
with the proviso that the following do not occur simultaneously:
A represents a radical of the formula (II),
B represents a radical of the formula (IV),
X¹ represents dimethylamino,
X² represents methoxy,
R³ represents hydrogen,
R⁶ and R⁷ represent ethyl and
one of the radicals R¹ and R² represents methyl and the other represents hydrogen.

7. Pressure-sensitive recording material according to Claims 1 to 5, characterized in that, in formula (I),
A denotes a radical of the formula (II) and
B denotes a radical of the formula (IV),
X¹ denotes methoxy, ethoxy, benzyloxy, dimethylamino, pyrrolidino, piperidino or morpholino,
X² denotes hydrogen, chlorine, methyl, methoxy, ethoxy or benzyloxy,
R² and R³ denote hydrogen,
R¹ denotes chlorine, methyl or methoxy and the group
NR⁶R⁷ denotes dimethylamino, diethylamino, dibenzylamino, pyrrolidino, piperidino or morpholino,
with the proviso that the following do not occur simultaneously: X¹ represents dimethylamino, X² represents methoxy, R¹ represents methyl and NR⁶R⁷ represents diethylamino.

8. Pressure-sensitive recording material according to Claims 1 to 7, characterized in that it comprises, as the colour donor,
a¹) a 3,1-benzoxazine of the formula (I) wherein
X¹ denotes dimethylamino, pyrrolidino, piperidino or morpholino and
X² denotes methoxy, ethoxy or benzyloxy and
the other radicals have the meaning given in Claim 7, or
a²) an isomer mixture of 3,1-benzoxazines of the formula (I), wherein, in one isomer,
R¹ denotes chlorine, methyl or methoxy and
R² denotes hydrogen,
and in the other isomer,
R¹ denotes hydrogen and
R² denotes chlorine, methyl or methoxy,
and in both isomers
X¹ and X² have the meaning given above for a¹) and the other radicals have the meaning given in Claim 7 and
b) a fluorane of the formula (V) wherein
Q¹ and Q² independently of one another in each case denote hydrogen, methyl, ethyl, 1- or 2-propyl, 1- or 2-butyl, 2-methyl-1-butyl, 1-, 2- or 3-pentyl, 3-methyl-1-butyl, 2-ethyl-1-propyl, 1-, 2- or 3-hexyl, 3-methyl-1-pentyl, 2-methoxyethyl, 2-ethoxyethyl, 3-methoxypropyl, 3-ethoxypropyl, 4-methoxybutyl, 4-ethoxybutyl, cyclohexylmethyl, benzyl, furfuryl, pyrrolidin-2-yl-methyl, 2-(2- or 4-pyridyl)-ethyl, allyl, cyclopentyl or cyclohexyl, or
NQ¹Q² together denotes pyrrolidino, piperidino or morpholino,
Q³ denotes hydrogen, methyl or chlorine,
Q⁴ denotes hydrogen, methyl, fluorine, chlorine or anilino and
Q⁵ denotes hydrogen or methyl.

9. Pressure-sensitive recording material according to Claims 1 to 7, characterized in that it comprises, as the colour donor,
a) a 3,1-benzoxazine as described in Claim 8 under a¹) or an isomer mixture of 3,1-benzoxazines as described in Claim 8 under a²) and
b) a fluorane of the formula (VI) wherein
P¹, P², P⁴ and P⁵ independently of one another in each case denote hydrogen, methyl, ethyl, 1-or 2-propyl, 1- or 2-butyl, 2-methyl-1-butyl, 1-, 2- or 3-pentyl, 3-methyl-1-butyl, 2-ethyl-1-propyl, 1-, 2- or 3-hexyl, 4-methyl-1-pentyl, 4-methoxyethyl, 3-ethoxyethyl, 3-methoxypropyl, 4-methoxybutyl, 4-ethoxybutyl, cyclohexylmethyl, benzyl, furfuryl, pyrrolidin-2-yl-methyl, 2-(2- or 4-pyridyl)-ethyl, allyl, cyclopentyl, cyclohexyl, phenyl, 2- or 4-chlorophenyl, 2- or 4-tolyl or 2-or 4-anisyl, or
NP¹P² together denotes pyrrolidino, piperidino or morpholino, and
P³ denotes hydrogen, methyl or chlorine, and
c¹) a further benzoxazine of the formula (I) wherein
X¹ and X² independently of one another denote methoxy, ethoxy or benzyloxy and the other radicals have the meaning given in Claim 7, or
c²) an isomer mixture of 3,1-benzoxazines of the formula (I) wherein
in one isomer
R¹ denotes chlorine, methyl and methoxy and
R² denotes hydrogen and
in the other isomer
R¹ denotes hydrogen and
R² denotes chlorine, methyl or methoxy, and
X¹ and X² have the meaning given above for c¹) and the other radicals have the meaning given in Claim 7, or
c³) a diindolyllactone of the formula (VII) wherein
Y¹ denotes methyl, ethyl, 1- or 2-propyl, 1-or 2-butyl, 1- or 2-pentyl, 1- or 2-hexyl, 1- or 2-heptyl, 1- or 2-octyl or benzyl,
Y² denotes hydrogen, methyl, ethyl, 1-propyl, 1-butyl or phenyl,
Y³ and Y⁴ independently of one another in each case denote hydrogen, chlorine, methyl or methoxy and
Z denotes CH or N.

10. Pressure-sensitive recording material according to Claims 1 to 7, characterized in that it comprises, as the colour donor,
a 3,1-benzoxazine of the formula (I) wherein
X¹ denotes dimethylamino, pyrrolidino, piperidino or morpholino and
X² denotes hydrogen, chlorine or methyl and the other radicals have the meaning given in Claim 7, or
an isomer mixture of 3,1-benzoxazines of the formula (I) wherein in one isomer
R¹ denotes chlorine, methyl or methoxy and
R² denotes hydrogen
and in the other isomer
R¹ denotes hydrogen and
R² denotes chlorine, methyl or methoxy,
and in both isomers
X¹ and X² have the meaning given immediately above and the other radicals have the meaning given in Claim 7.

11. Pressure-sensitive recording material according to Claims 1 to 10, characterized in that the microcapsules have shells which consist of polyaddition products of polyisocyanates and polyamines.

## Revendications

1. Matériau d'enregistrement sensible à la pression qui contient comme agent chromogène, sous forme microencapsulée et dissous dans un solvant, au moins une 3,1-benzoxazine de formule (I) : dans laquelle
A représente un reste des formules (II) ou (III) et
B représente un reste des formules (III) ou (IV) :
X¹ représente l'hydrogène, un halogène, un groupe nitro, cyano, alkyle en C₁-C₄, OR⁸ ou NR⁹R¹⁰,
X² représente l'hydrogène, un halogène, un groupe alkyle en C₁-C₄ ou OR⁸,
R¹ à R³ représentent indépendamment les uns des autres chacun l'hydrogène, un halogène, un groupe alkyle en C₁-C₄ ou OR⁸ et
R⁴ à R¹⁰ représentent indépendamment les uns des autres chacun un groupe alkyle en C₁-C₈, cyclohexyle, benzyle ou phényle, les groupes
NR⁶R⁷ et NR⁹R¹⁰ pouvant aussi représenter chacun, indépendamment l'un de l'autre, un groupe pyrrolidino, pipéridino ou morpholino,
à condition que les symboles suivants ne représentent pas simultanément
A un reste de formule (II),
B un reste de formule (IV),
X¹ un groupe diméthylamino,
X² un groupe méthoxy,
R³ l'hydrogène,
R⁶ et R⁷ un groupe éthyle et
l'un des restes R¹ et R² un groupe méthyle et l'autre l'hydrogène,
caractérisé en ce que le solvant consiste en une ou plusieurs huiles naturelles et/ou un ou plusieurs esters des acides gras constituant la base des huiles naturelles, ou contient de telles huiles et/ou de tels esters.

2. Matériau d'enregistrement sensible à la pression selon la revendication 1, caractérisé en ce que le solvant consiste en huile de coprah, en huile de palme, en huile de toumesol, en huile de colza, en huile d'olive, en huile de sésame, en huile de soja, en huile de lin, en huile de ricin, en huile de coton, en huile d'arachide et/ou en huile de poisson et/ou en un ou plusieurs esters des acides gras constituant la base de ces huiles, ou contient de telles huiles et/ou de tels esters en mélange avec des hydrocarbures paraffiniques et/ou aromatiques.

3. Matériau d'enregistrement sensible à la pression selon les revendications 1 et 2, caractérisé en ce qu'il contient comme solvant de l'huile de coprah, de l'huile de palme, de l'huile de colza, de l'huile de sésame et/ou de l'huile de soja ou des mélanges de telles huiles avec des hydrocarbures paraffiniques.

4. Matériau d'enregistrement sensible à la pression selon les revendications 1 à 3, caractérisé en ce qu'il contient comme solvant de l'huile de coprah ou des mélanges de celle-ci avec des hydrocarbures paraffiniques ramifiés.

5. Matériau d'enregistrement sensible à la pression selon les revendications 1 à 4, caractérisé en ce qu'il contient comme agent chromogène au moins 50 % en masse de 3,1-benzoxazines de formule (I) et en outre au maximum deux composés du groupe des fluoranes des formules (V) et (VI) et des diindolyllactones de formule (VII) :
Q¹ et Q² représentent indépendamment l'un de l'autre chacun l'hydrogène, un groupe alkyle en C₁-C₈ linéaire ou ramifié, allyle, cyclopentyle ou cyclohexyle, les groupes alkyle pouvant éventuellement être substitués avec jusqu'à 3 substituants identiques ou différents parmi les groupes alcoxy en C₁-C₃, cyclohexyle, phényle, furanyle, pyrrolyle et pyridinyle, et les groupes furanyle, pyrrolyle et pyridinyle pouvant aussi être présents sous forme totalement ou partiellement hydrogénée, ou
NQ¹Q² représente globalement un groupe pyrrolidino, pipéridino ou morpholino,
Q³ représente l'hydrogène, un groupe méthyle, méthoxy ou le chlore,
Q⁴ représente l'hydrogène, un groupe méthyle, trifluorométhyle, le fluor, le chlore, un groupe acétyle, cyano ou anilino et
Q⁵ représente l'hydrogène, un groupe méthyle, éthyle ou benzyle
P¹, P², P⁴ et P⁵ représentent indépendamment les uns des autres chacun l'hydrogène, un groupe alkyle en C₁-C₁₂ linéaire ou ramifié, allyle, cyclopentyle, cyclohexyle ou phényle, les groupes alkyle pouvant éventuellement être substitués par jusqu'à 3 substituants identiques ou différents parmi les groupes alcoxy en C₁-C₃, cyclohexyle, phényle, furanyle, pyrrolyle et pyridinyle, et les groupes phényle pouvant éventuellement être substitués avec jusqu'à 2 substituants identiques ou différents parmi les groupes méthyle, méthoxy et le chlore, et les groupes furanyle, pyrrolyle et pyridinyle pouvant aussi être présents sous forme totalement ou partiellement hydrogénée, ou
NP¹P² représente globalement un groupe pyrrolidino, pipéridino ou morpholino et
P³ représente l'hydrogène, un groupe méthyle, méthoxy ou le chlore
Y¹ représente un groupe alkyle en C₁-C₁₂ linéaire ou ramifié, benzyle ou phénéthyle,
Y² représente l'hydrogène, un groupe alkyle en C₁-C₄ linéaire ou ramifié ou phényle,
Y³ et Y⁴ représentent indépendamment l'un de l'autre chacun l'hydrogène, le chlore, un groupe méthyle ou méthoxy, et
Z représente CH ou N.

6. Matériau d'enregistrement sensible à la pression selon les revendications 1 à 5, caractérisé en ce que, dans les formules (I) à (IV) :
X¹ représente l'hydrogène, le chlore, un groupe nitro, cyano, méthyle, éthyle, méthoxy, éthoxy, diméthylamino, diéthylamino, N-méthyl-N-cyclohexylamino, dibenzylamino, N-méthyl-N-phénylamino, pyrrolidino, pipéridino ou morpholino,
X² représente l'hydrogène, le chlore, un groupe méthyle, éthyle, méthoxy, éthoxy, benzyloxy ou phénoxy,
R¹ à R³ représentent indépendamment l'un de l'autre chacun l'hydrogène, le chlore, un groupe méthyle ou méthoxy,
R⁴ représente un groupe méthyle, éthyle, propyle, butyle, pentyle, hexyle, octyle ou benzyle,
R⁵ représente un groupe méthyle, éthyle, cyclohexyle ou phényle et le groupe
NR⁶R⁷ représente un groupe diméthylamino, diéthylamino, dibenzylamino, N-méthyl-N-phénylamino, pyrrolidino, pipéridino ou morpholino,
à condition que les symboles suivants ne représentent pas simultanément
A un reste de formule (II),
B un reste de formule (IV),
X¹ un groupe diméthylamino,
X² un groupe méthoxy,
R³ l'hydrogène,
R⁶ et R⁷ un groupe éthyle et
l'un des restes R¹ et R² un groupe méthyle et l'autre l'hydrogène.

7. Matériau d'enregistrement sensible à la pression selon les revendications 1 à 5, caractérisé en ce que, dans la formule (I),
A représente un reste de formule (II) et
B représente un reste de formule (IV),
X¹ représente un groupe méthoxy, éthoxy, benzyloxy, diméthylamino, pyrrolidino, pipéridino ou morpholino,
X² représente l'hydrogène, le chlore, un groupe méthyle, méthoxy, éthoxy ou benzyloxy,
R² et R³ représentent l'hydrogène,
R¹ représente le chlore, un groupe méthyle ou méthoxy et le groupe
NR⁶R⁷ représente un groupe diméthylamino, diéthylamino, dibenzylamino, pyrrolidino, pipéridino ou morpholino,
à condition que les symboles suivants ne représentent pas simultanément X¹ un groupe diméthylamino, X² un groupe méthoxy, R¹ un groupe méthyle et NR⁶R⁷ un groupe diéthylamino.

8. Matériau d'enregistrement sensible à la pression selon les revendications 1 à 7, caractérisé en ce qu'il contient comme agent chromogène
a¹) une 3,1-benzoxazine de formule (I), où
X¹ représente un groupe diméthylamino, pyrrolidino, pipéridino ou morpholino et
X² représente un groupe méthoxy, éthoxy ou benzyloxy et
les autres restes ont la signification indiquée dans la revendication 7 ou
a²) un mélange d'isomères de 3,1-benzoxazines de formule (I), où, dans un isomère
R¹ représente le chlore, un groupe méthyle ou méthoxy, et
R² représente l'hydrogène
et dans l'autre isomère
R¹ représente l'hydrogène et
R² représente le chlore, un groupe méthyle ou méthoxy
et dans les deux isomères
X¹ et X² ont la signification indiquée ci-dessus en a¹) et les autres restes ont la signification indiquée dans la revendication 7 et
b) un fluorane de formule (V), où
Q¹ et Q² représentent indépendamment l'un de l'autre chacun l'hydrogène, un groupe méthyle, éthyle, 1- ou 2-propyle, 1- ou 2-butyle, 2-méthyl-1-butyle, 1-, 2- ou 3-pentyle, 3-méthyl-1-butyle, 2-éthyl-1-propyle, 1-, 2-ou 3-hexyle, 3-méthyl-1-pentyle, 2-méthoxyéthyle, 2-éthoxyéthyle, 3-méthoxypropyle, 3-éthoxypropyle, 4-méthoxybutyle, 4-éthoxybutyle, cyclohexylméthyle, benzyle, furfuryle, pyrrolidin-2-ylméthyle, 2-(2- ou 4-pyridyl)éthyle, allyle, cyclopentyle ou cyclohexyle ou NQ¹Q² représente globalement un groupe pyrrolidino, pipéridino ou morpholino,
Q³ représente l'hydrogène, un groupe méthyle ou le chlore,
Q⁴ représente l'hydrogène, un groupe méthyle, le fluor, le chlore ou un groupe anilino et
Q⁵ représente l'hydrogène ou un groupe méthyle.

9. Matériau d'enregistrement sensible à la pression selon les revendications 1 à 7, caractérisé en ce qu'il contient comme agent chromogène
a) une 3,1-benzoxazine telle qu'indiquée dans la revendication 8 en a¹) ou un mélange d'isomères de 3,1-benzoxazines tel qu'indiqué dans la revendication 8 en a²) et
b) un fluorane de formule (VI), où
P¹, P², P⁴ et P⁵ représentent indépendamment les uns des autres chacun l'hydrogène, un groupe méthyle, éthyle, 1- ou 2-propyle, 1- ou 2-butyle, 2-méthyl-1-butyle, 1-, 2- ou 3-pentyle, 3-méthyl-1-butyle, 2-éthyl-1-propyle, 1-, 2- ou 3-hexyle, 4-méthyl-1-pentyle, 4-méthoxyéthyle, 3-éthoxyéthyle, 3-méthoxypropyle, 4-méthoxybutyle, 4-éthoxybutyle, cyclohexylméthyle, benzyle, furfuryle, pyrrolidin-2-ylméthyle, 2-(2- ou 4-pyridyl)éthyle, allyle, cyclopentyle, cyclohexyle, phényle, 2- ou 4-chlorophényle, 2- ou 4-tolyle ou 2- ou 4-anisyle ou
NP¹P² représente globalement un groupe pyrrolidino, pipéridino ou morpholino et
P³ représente l'hydrogène, un groupe méthyle ou le chlore, et
c¹) une autre benzoxazine de formule (I) où
X¹ et X² représentent indépendamment l'un de l'autre un groupe méthoxy, éthoxy ou benzyloxy et les autres restes possèdent la signification indiquée dans la revendication 7, ou
c²) un mélange d'isomères de 3,1-benzoxazines de formule (I), où, dans un isomère
R¹ représente le chlore, un groupe méthyle ou méthoxy et
R² représente l'hydrogène et
dans l'autre isomère
R¹ représente l'hydrogène et
R² représente le chlore, un groupe méthyle ou méthoxy et
X¹ et X² ont la signification indiquée ci-dessus en c¹) et les autres restes ont la signification indiquée dans la revendication 7, ou
c³) une diindolyllactone de formule (VII), où
Y¹ représente un groupe méthyle, éthyle, 1- ou 2-propyle, 1- ou 2-butyle, 1- ou 2-pentyle, 1- ou 2-hexyle, 1- ou 2-heptyle, 1- ou 2-octyle ou benzyle,
Y² représente l'hydrogène, un groupe méthyle, éthyle, 1-propyle, 1-butyle ou phényle
Y³ et Y⁴ représentent indépendamment l'un de l'autre chacun l'hydrogène, le chlore, un groupe méthyle ou méthoxy et
Z représente CH ou N.

10. Matériau d'enregistrement sensible à la pression selon les revendications 1 à 7, caractérisé en ce qu'il contient comme agent chromogène
une 3,1-benzoxazine de formule (I), où
X¹ représente un groupe diméthylamino, pyrrolidino, pipéridino ou morpholino et
X² représente l'hydrogène, le chlore ou un groupe méthyle et les autres restes ont la signification indiquée dans la revendication 7, ou un mélange d'isomères de 3,1-benzoxazines de formule (I) où, dans un isomère
R¹ représente le chlore, un groupe méthyle ou méthoxy et
R² représente l'hydrogène
et dans l'autre isomère
R¹ représente l'hydrogène et
R² représente le chlore, un groupe méthyle ou méthoxy
et dans les deux isomères
X¹ et X² ont la signification indiquée immédiatement au-dessus et les autres restes ont la signification indiquée dans la revendication 7.

11. Matériau d'enregistrement sensible à la pression selon les revendications 1 à 10, caractérisé en ce que les microcapsules comportent des enveloppes qui consistent en des produits de polyaddition de polyisocyanates et de polyamines.
